# EUROPÄISCHE PATENTSCHRIFT

(11) **EP 1 282 739 B1**
(45) Veröffentlichungstag und Bekanntmachung des Hinweises auf die Patenterteilung: **20.10.2004**
(21) Anmeldenummer: 01933951.4
(22) Anmeldetag: 10.05.2001
(51) Int. Cl.: D06M 13/46, D06M 13/463, D06M 13/405, C11D 1/62

(54) **VERWENDUNG VON TENSIDGEMISCHEN ALS HOCHGESCHWINDIGKEITS-SPINNFASERPRÄPARATIONEN**
USE OF SURFACTANT MIXTURES AS HIGH SPEED TEXTILE FIBRE PREPARATIONS
UTILISATION DES MELANGES TENSIOACTIFS POUR LA PREPARATION DE FIBRES TEXTILES PRODUITES A GRANDE VITESSE

(30) Priorität: 19.05.2000 DE 10024885
(43) Veröffentlichungstag der Anmeldung: 12.02.2003
(73) Patentinhaber: Cognis Iberia, S.L., 08755 Castellbisbal, (Barcelona) (ES)
(72) Erfinder: DOMINGO, Marta, E-08024 Barcelona (ES); LOPEZ GOMEZ, Maria Dolors, E-08004 Barcelona (ES); BIGORRA LLOSAS, Joaquin, E-08203 Sabadell (ES); PI SUBIRANA, Rafael, E-08400 Granollers (ES)
(86) Internationale Anmeldenummer: PCT/EP2001/005340
(87) Internationale Veröffentlichungsnummer: WO 2001/090476

(56) Entgegenhaltungen:
- EP-A- 0 739 976
- EP-A- 0 786 250
- WO-A-01/47489
- DE-A- 4 439 090
- DE-A- 19 738 303
- US-A- 5 747 109

## Beschreibung

### Gebiet der Erfindung

Die Erfindung befindet sich auf dem Gebiet der Textiltechnik und betrifft Verwendung bestimmter Mischungen für die Herstellung neuer Spinnfaserpräparationen für den Hochgeschwindigkeitsbereich.

### Stand der Technik

Sowohl bei der Herstellung als auch der Verarbeitung von Synthesefasern ist die genaue Kontrolle der auf die Fasern einwirkenden Kräfte von außerordentlicher Bedeutung. Im Grunde lassen sich die Einflussfaktoren in zwei Gruppen aufteilen: Beschleunigungskräfte, die beispielsweise von rotierenden Rollen auf die Fasern übertragen werden sowie Friktionskräfte, die durch Reibung der Fasern an harten Oberflächen entstehen. Um der Friktion, also dem Fadenbruch entgegenzuwirken, gehört es zu den probaten Mitteln, das Garn mit einer sogenannten Spinnfaserpräparation zu behandeln, bei der es sich vereinfacht um eine wässrige Zubereitung handelt, die einerseits eine Schmierwirkung besitzt und andererseits die statische Aufladung sowohl zwischen den Fasern als auch zwischen Faden und Rolle herabsetzt.

Obschon aus dem Stand der Technik eine Vielzahl solcher Präparationen bekannt sind und über das Thema der Vermeidung von Friktionen im Zusammenhang mit der Garnherstellung zahlreiche Aufsätze und Bücher erschienen sind, konnten verschiedene Probleme bis heute noch nicht zufriedenstellend gelöst werden. Ein Nachteil der bekannten Spinnfaserpräparationen besteht beispielsweise darin, dass sie zwar im mittleren Geschwindigkeitsbereich eine ausreichende Schmierwirkung entfalten, jedoch für moderne Hochgeschwindigkeitsverfahren im Bereich von 100.000 bis 110.000 Upm kaum geeignet sind. Besonders nachteilig ist zudem, dass herkömmliche Präparationen nur für die Verarbeitung ungefärbter Fasern eingesetzt werden können, da sie die Tendenz besitzen, unter den üblichen Texturierbedingungen Farbstoffe zu lösen und damit die Faser auszubluten. Damit einher geht zudem ein Anstieg der Ablagerungen auf den Rollen.

In diesem Zusammenhang sei auf die **WO 01/047489 A1** (Cognis) hingewiesen, aus der transparente Avivagemittel bekannt sind, welche Esterquats, Fettsäureamidoamine und gegebenenfalls nichtionische Tenside enthalten können. Aus der **EP 0739976 A1** (Henkel) sind Mittel zur Avivage von Haaren und Textilien bekannt, welche Esterquats zusammen mit Fettsäureamiden enthalten. Gegenstand der **EP 0786250 A1** (Henkel) sind ebenfalls haaravivierende Zusammensetzungen, welche 0,01 bis 30 Gew.-% Esterquats und 0,01 bis 30 Gew.-% Alkylamidoamine enthalten. In der **US 5,747,109** (Colgate) werden Textilweichmacher vorgeschlagen, die eine Kombination von kationischen Tensiden zusammen mit nichtionischen Polymeren enthalten. Aus der **DE 4439090 A1** (Henkel) ist ein Verfahren zur Herstellung von Esterquat-Dispersionen bekannt, bei dem man die Fettsäurealkanolaminester in Gegenwart von nichtionischen Tensiden quaterniert. Schließlich werden in der **DE 19738303 A1** (Schwarzkopf) Mittel offenbart, die eine Wirkstoffkombination beispielsweise aus Panthenol, Esterquats und Amidoaminen enthalten.

Die Aufgabe der vorliegenden Erfindung hat somit darin bestanden, neue Spinnfaserpräparationen zur Verfügung zu stellen, die die Verarbeitung auch gefärbter Fasern bzw. Garne ermöglichen und dabei gleichzeitig für Hochgeschwindigkeitsverfahren tauglich sind.

### Beschreibung der Erfindung

Gegenstand der Erfindung ist die Verwendung von Mischungen, enthaltend
(a) Esterquats,
(b) Fettsäureamidoamine und
(c) ethoxylierte nichtionische Tenside
zur Herstellung von Hochgeschwindigkeits-Spinnfaserpräparationen.

Überraschenderweise wurde gefunden, dass die erfindungsgemäß zu verwendenden Zubereitungen nicht nur die statische Aufladung entscheidend herabsetzen, eine ausgezeichnete Schmierwirkung besitzen und auf diese Weise auch die Hochgeschwindigkeitsverarbeitung von Garnen erlauben, ohne dass es zu Fadenbrüchen oder Ablagerungen auf den Rollen kommt, sondern auch das unerwünschte Ausbluten von gefärbten Synthesefasern bzw. Garnen, insbesondere auf Basis von Polyacrylat- oder Polyesterfasern, zuverlässig verhindern.

### Esterquats

Unter der Bezeichnung "Esterquats" werden im allgemeinen quaternierte Fettsäuretriethanolaminestersalze verstanden. Es handelt sich dabei um bekannte Stoffe, die man nach den einschlägigen Methoden der präparativen organischen Chemie erhalten kann. In diesem Zusammenhang sei auf die Internationale Patentanmeldung **WO 91/01295** (Henkel) verwiesen, nach der man Triethanolamin in Gegenwart von unterphosphoriger Säure mit Fettsäuren partiell verestert, Luft durchleitet und anschließend mit Dimethylsulfat oder Ethylenoxid quaterniert. Aus der Deutschen Patentschrift **DE 4308794 C1** (Henkel) ist überdies ein Verfahren zur Herstellung fester Esterquats bekannt, bei dem man die Quaternierung von Triethanolaminestern in Gegenwart von geeigneten Dispergatoren, vorzugsweise Fettalkoholen, durchführt. Übersichten zu diesem Thema sind beispielsweise von R.Puchta et al. in **Tens.Surf.Det., 30, 186 (1993),** M.Brock in **Tens.Surf:Det. 30, 394 (1993),** R.Lagerman et al. in J.Am. **Oil.Chem. Soc., 71, 97 (1994)** sowie I.Shapiro **in Cosm.Toil. 109, 77 (1994)** erschienen.

Die quaternierten Fettsäuretriethanolaminestersalze folgen der Formel **(I),** in der R¹CO für einen Acylrest mit 6 bis 22 Kohlenstoffatomen, R² und R³ unabhängig voneinander für Wasserstoff oder R¹CO, R⁴ für einen Alkylrest mit 1 bis 4 Kohlenstoffatomen oder eine (CH₂CH₂O)_{q}H-Gruppe, m, n und p in Summe für 0 oder Zahlen von 1 bis 12, q für Zahlen von 1 bis 12 und X für Halogenid, Alkylsulfat oder Alkylphosphat steht. Typische Beispiele für Esterquats, die im Sinne der Erfindung Verwendung finden können, sind Produkte auf Basis von Capronsäure, Caprylsäure, Caprinsäure, Laurinsäure, Myristinsäure, Palmitinsäure, Isostearinsäure, Stearinsäure, Ölsäure, Elaidinsäure, Arachinsäure, Behensäure und Erucasäure sowie deren technische Mischungen, wie sie beispielsweise bei der Druckspaltung natürlicher Fette und Öle anfallen. Vorzugsweise werden Fettsäuren mit 16 bis 22 Kohlenstoffatomen, insbesondere Stearinsäure, Behensäure sowie teilgehärtete C_{16/18}-Talgfettsäure eingesetzt. Zur Herstellung der quaternierten Ester können die Fettsäuren und das Triethanolamin im molaren Verhältnis von 1,1 : 1 bis 3 : 1 eingesetzt werden. Im Hinblick auf die anwendungstechnischen Eigenschaften der Esterquats hat sich ein Einsatzverhältnis von 1,2 : 1 bis 2,2 : 1, vorzugsweise 1,5 : 1 bis 1,9 : 1 als besonders vorteilhaft erwiesen. Die bevorzugten Esterquats stellen technische Mischungen von Mono-, Di- und Triestern mit einem durchschnittlichen Veresterungsgrad von 1,5 bis 1,9 dar und leiten sich von technischer C_{16/18}- Talg- bzw. Palmfettsäure (Iodzahl 0 bis 40) ab. Aus anwendungstechnischer Sicht haben sich quaternierte Fettsäuretriethanolaminestersalze der Formel **(I)** als besonders vorteilhaft erwiesen, in der R'CO für einen Acylrest mit 16 bis 18 Kohlenstoffatomen, R² für R¹CO, R³ für Wasserstoff, R⁴ für eine Methylgruppe, m, n und p für 0 und X für Methylsulfat steht. Entsprechende Produkte sind unter der Marke Dehyquart® AU (Cognis Deutschland GmbH) im Handel.

Neben den quaternierten Fettsäuretriethanolaminestersalzen kommen als Esterquats ferner auch quaternierte Estersalze von Fettsäuren mit Diethanolalkylaminen der Formel **(II)** in Betracht, in der R¹CO für einen Acylrest mit 6 bis 22 Kohlenstoffatomen, R² für Wasserstoff oder R¹CO, R⁴ und R⁵ unabhängig voneinander für Alkylreste mit 1 bis 4 Kohlenstoffatomen, m und n in Summe für 0 oder Zahlen von 1 bis 12 und X für Halogenid, Alkylsulfat oder Alkylphosphat steht.

Als weitere Gruppe geeigneter Esterquats sind schließlich die quaternierten Estersalze von Fettsäuren mit 1,2-Dihydroacypropyldialkylaminen der Formel **(III)** zu nennen, in der R¹CO für einen Acylrest mit 6 bis 22 Kohlenstoffatomen, R² für Wasserstoff oder R¹CO, R⁴, R⁶ und R⁷ unabhängig voneinander für Alkylreste mit 1 bis 4 Kohlenstoffatomen, m und n in Summe für 0 oder Zahlen von 1 bis 12 und X für Halogenid, Alkylsulfat oder Alkylphosphat steht.

Des weiteren kommen als Esterquats noch Stoffe in Frage, bei denen die Ester- durch eine Amidbindung ersetzt ist und die, vorzugsweise basierend auf Diethylentriamin, der Formel **(IV)** folgen, in der R¹CO für einen Acylrest mit 6 bis 22 Kohlenstoffatomen, R² für Wasserstoff oder R¹CO, R⁶ und R⁷ unabhängig voneinander für Alkylreste mit 1 bis 4 Kohlenstoffatomen und X für Halogenid, Alkylsulfat oder Alkylphosphat steht. Derartige Amidesterquats sind beispielsweise unter der Marke Incroquat® (Croda) im Markt erhältlich.

Schließlich kommen als Esterquats auch Stoffe in Frage, die auf Basis von ethoxyliertem Ricinusöl oder dessen Härtungsprodukten erhältlich sind und vorzugsweise der Formel (V) folgen, in der R⁸CO für einen gesättigten und/oder ungesättigten ethoxylierten Hydroxyacylrest mit 16 bis 22, vorzugsweise 18 Kohlenstoffatomen sowie 1 bis 50 Oxyethyleneinheiten, A für einen linearen oder verzweigten Alkylenrest mit 1 bis 6 Kohlenstoffatomen, R⁹, R¹⁰ und R¹¹ unabhängig voneinander für Wasserstoff oder eine Alkylgruppe mit 1 bis 4 Kohlenstoffatomen, R¹² für einen Alkylrest mit 1 bis 4 Kohlenstoffatomen oder einen Benzylrest und X für Halogen, Alkylsulfat oder Alkylphosphat steht.

Hinsichtlich der Auswahl der bevorzugten Fettsäuren und des optimalen Veresterungsgrades gelten die für Formel **(I)** genannten Beispiele auch für die Esterquats der Formeln **(II)** bis **(V).**

Zur Herstellung der Esterquats der Formeln **(I)** bis **(V)** kann sowohl von Fettsäuren als auch den entsprechenden Triglyceriden ausgegangen werden. Ein solches Verfahren, das stellvertretend für den entsprechenden Stand der Technik genannt werden soll, wird in der europäischen Patentschrift **EP 0750606 B1** (Cognis) vorgeschlagen. Ebenfalls ist es möglich, die Kondensation der Alkanolamine mit den Fettsäuren in Gegenwart definierter Mengen an Dicarbonsäuren, wie z.B. Oxalsäure, Malonsäure, Bernsteinsäure, Maleinsäure, Fumarsäure, Glutarsäure, Adipinsäure, Sorbinsäure, Pimelinsäure, Azelainsäure, Sebacinsäure und/oder Dodecandisäure durchzuführen. Auf diese Weise kommt es zur einer partiell oligomeren Struktur der Esterquats, was sich insbesondere bei Mitverwendung von Adipinsäure auf die Klarlöslichkeit der Produkte vorteilhaft auswirken kann. Entsprechende Produkte unter der Marke Dehyquart® D 6003 (Cognis Deutschland GmbH) sind im Handel erhältlich und werden beispielsweise in der Europäischen Patentschrift **EP 0770594 B1** (Cognis) beschrieben. Üblicherweise gelangen die Esterquats in Form 50 bis 90 Gew.-%iger alkoholischer Lösungen in den Handel, die bei Bedarf problemlos mit Wasser verdünnt werden können.

### Fettsäureamidoamine

Bei den Fettsäureamidoaminen, die als Komponente (b) in Frage kommen, handelt es sich um bekannte pseudo-kationische Verbindungen, die Kondensationsprodukte von C₁₂-C₂₂-Fettsäuren mit Ethylendiamin, Diethylentriamin, Triethylentetramin, Propylendiamin, Dipropylentriamin und/oder Tripropylentetramin darstellen. Typische Beispiele sind die Umsetzungsprodukte der genannten Di- bzw. Oligoamine mit Laurinsäure, Isotridecansäure, Myristinsäure, Palmitinsäure, Palmoleinsäure, Stearinsäure, Isostearinsäure, Ölsäure, Elaidinsäure, Petroselinsäure, Linolsäure, Linolensäure, Elaeostearinsäure, Arachinsäure, Gadoleinsäure, Behensäure und Erucasäure sowie deren technische Mischungen. Aus anwendungstechnischer Sicht besonders bevorzugt ist der Einsatz des Kondensationsproduktes von Behensäure mit Diethylentriamin (DETA).

### Ethoxylierte nichtionische Tenside

Als ethoxylierte nichtionische Tenside, die die Komponente (c) bilden, kommen Anlagerungsprodukte von durchschnittlich 20 bis 150, vorzugsweise 30 bis 100 und insbesondere 40 bis 75 Mol Ethylenoxid an primäre C₈-C₂₂-Alkohole oder C₈-C₂₂-Triglyceride in Frage. Die Ethoxylate können auf bekanntem Wege, also durch basenkatalysierte Anlagerung von Ethylenoxid an die Hydroxylgruppe der Alkohole oder durch hydrotalcit-katalysierte Insertion von Ethylenoxid in die Carbonylestergruppe hergestellt werden und sowohl eine konventionell breite wie auch eine eingeengte Homologenverteilung aufweisen.

Typische Beispiele sind die Addukte von durchschnittlich 20 bis 150, vorzugsweise 30 bis 100 und insbesondere 40 bis 75 Mol Ethylenoxid an Fettalkohole bzw. Oxoalkohole mit 8 bis 22, vorzugsweise 12 bis 18 Kohlenstoffatomen, wie etwa Capronalkohol, Caprylalkohol, 2-Ethylhexylalkohol, Caprinalkohol, Laurylalkohol, Isotridecylalkohol, Myristylalkohol, Cetylalkohol, Palmoleylalkohol, Stearylalkohol, Isostearylalkohol, Oleylalkohol, Elaidylalkohol, Petroselinylalkohol, Linolylalkohol, Linolenylalkohol, Elaeostearylalkohol, Arachylalkohol, Gadoleylalkohol, Behenylalkohol, Erucylalkohol und Brassidylalkohol sowie deren technische Mischungen. Besonders bevorzugt sind die Anlagerungsprodukte von durchschnittlich 40 bis 75 Mol Ethylenoxid an Stearylalkohol, Talgfettalkohol und Behenylalkohol.

Weitere typische Beispiele stellen die Addukte von durchschnittlich 20 bis 150, vorzugsweise 30 bis 100 und insbesondere 40 bis 75 Mol Ethylenoxid an synthetische oder natürliche Triglyceride dar, welche sich von Fettsäuren mit 8 bis 22 und insbesondere 12 bis 18 Kohlenstoffatomen ableiten. Typische Beispiele für geeignete pflanzliche Öle bzw. tierische Fette sind Palmöl, Palmkernöl, Kokosöl, Olivenöl oder Rindertalg. Besonders bevorzugt ist jedoch der Einsatz von Addukten von durchschnittlich 20 bis 300, vorzugsweise 50 bis 250 und insbesondere 100 bis 200 Mol an Ricinusöl sowie gehärtetem Ricinusöl; hier erfolgt die Anlagerung im wesentlichen an die sekundäre Hydroxylgruppe in der Fettkette.

### Gewerbliche Anwendbarkeit

Im Hinblick auf die Herstellung von Hochgeschwindigkeits-Spinnfaserpräparationen, die sich durch besonders wenig Ablagerungen auf den Rollen abzeichnen, haben sich solche Zubereitungen bewährt, welche
(a) 40 bis 65, vorzugsweise 45 bis 55 Gew.-% Esterquats
(b) 10 bis 20, vorzugsweise 12 bis 18 Gew.-% Fettsäureamidoamine und
(c) 15 bis 50, vorzugsweise 30 bis 40 Gew.-% ethoxylierte nichtionische Tenside
mit der Maßgabe enthalten, dass sich die Mengenangaben, gegebenenfalls zusammen mit weiteren Hilfs- und Zusatzstoffen zu 100 Gew.-% ergänzen. Als Hilfsmittel können beispielsweise Antistatika, Fadenschlußmittel, pH-Regulantien, Bakterizide und/oder Korrosionsinhibitoren enthalten sein. In der Regel beträgt die Menge an Additiven - bezogen auf die Präparationen - insgesamt bis zu 15 Gew.-%, vorzugsweise liegt der Anteil aber bei 1 bis 10 Gew.-%.

Die Präparationen werden im Sinne der Erfindung vorzugsweise in Form wässriger Emulsionen eingesetzt, die 1 bis 30 Gew.-% , bevorzugt 15 bis 25 Gew.-% der Präparation enthalten können. Diese Emulsionen können in üblicher Weise, also beispielsweise mittels Galetten (sogenannte lick-rolls) oder Dosierpumpen und Auftragsstiften auf die Fasern bzw. Garne aufgebracht werden. Eine weitere Applikationsform kann darin bestehen, die Fasern bzw. Garne durch Tauchbäder zu führen. Die Präparationen können an verschiedenen Stellen der Garnherstellung bzw. Garnausrüstung eingesetzt werden, d.h. sowohl unmittelbar nach der Extrusion, bei der Texturierung oder beim Spulen. In diesem Zusammenhang ist der Begriff Spinnfaserpräparation synonym zu Teoturierhilfsmittel oder Spulöl anzusehen.

### Beispiele

### Beispiele 1 und 2, Vergleichsbeispiele V1 und V2

Rot eingefärbte Polyacrylfasern wurden bei 68 °C durch Tauchbäder geführt welche 1 Gew.-%ige wässrige Lösungen verschiedener Spinnfaserpräparationen enthielten. Anschließend wurden die Fasern über einen Zeitraum von 6 h einer Hochgeschwindigkeitstexturierung bei einer Rollengeschwindigkeit von 100.000 Upm unterworfen. Untersucht wurde der Fadenbruch (+ = weniger als 1, o = 1 bis 5, - = größer 5), die Bildung von Rückständen auf den Rollen (+ = rückstandsfrei, o = geringe Rückstände, - = starke Rückstände) sowie die Ausblutung der Fasern (+ = kein Ausbluten, o = geringes Ausbluten, - = starkes Ausbluten). Die Ergebnisse sind in Tabelle 1 zusammengefasst. Die Beispiele 1 und 2 sind erfindungsgemäß, die Beispiele V1 und V2 dienen zum Vergleich.

**Tabelle 1**

| **Zusammensetzung und anwendungstechnische Ergebnisse der Spinnpräparationen** | | | | |
|---|---|---|---|---|
| **Zusammensetzung / Performance** | **1** | **2** | **V1** | **V2** |
| Cetylphosphat-Kaliumsalz | - | - | 80 | - |
| Esterquat I ¹⁾ | - | - | - | 80 |
| Esterquat II ²⁾ | 50 | 70 | - | - |
| Kondensationsprodukt von Behensäure mit Diethylentriamin | 15 | 10 | 20 | 20 |
| Ricinusöl+200EO | 35 | 20 | - | - |
| ***Anwendungstechnische Ergebnisse*** | | | | |
| - Fadenbruch | + | + | o | o |
| - Rückstandsbildung | + | o | o | - |
| - Ausbluten | + | + | - | - |

| | | | | |
|---|---|---|---|---|
| 1) Dehyquart® AU 57 : Basis C_{12/18}-Palmfettsäure; | | | | |
| 2) Dehyquart® AU18 : Basis Stearinsäure | | | | |

## Patentansprüche

1. Verwendung von Mischungen, enthaltend
(a) Esterquats,
(b) Fettsäureamidoamine und
(c) ethoxylierte nichtionische Tenside
zur Herstellung von Hochgeschwindigkeits-Spinnfaserpräparationen.

2. Verwendung nach Anspruch 1, **dadurch gekennzeichnet, dass** als Komponente (a) Esterquats der Formel **(I)** eingesetzt werden, in der R¹CO für einen Acylrest mit 6 bis 22 Kohlenstoffatomen, R² und R³ unabhängig voneinander für Wasserstoff oder R¹CO, R⁴ für einen Alkylrest mit 1 bis 4 Kohlenstoffatomen oder eine (CH₂CH₂O)_{q}H-Gruppe, m, n und p in Summe für 0 oder Zahlen von 1 bis 12, q für Zahlen von 1 bis 12 und X für Halogenid, Alkylsulfat oder Alkylphosphat steht.

3. Verwendung nach Anspruch 1, **dadurch gekennzeichnet, dass** als Komponente (a) Esterquats der Formel **(II)** eingesetzt werden, in der R¹CO für einen Acylrest mit 6 bis 22 Kohlenstoffatomen, R² für Wasserstoff oder R¹CO, R⁴ und R⁵ unabhängig voneinander für Alkylreste mit 1 bis 4 Kohlenstoffatomen, m und n in Summe für 0 oder Zahlen von 1 bis 12 und X für Halogenid, Alkylsulfat oder Alkylphosphat steht.

4. Verwendung nach Anspruch 1, **dadurch gekennzeichnet, dass** als Komponente (a) Esterquats der Formel **(III)** eingesetzt werden, in der R¹CO für einen Acylrest mit 6 bis 22 Kohlenstoffatomen, R² für Wasserstoff oder R¹CO, R⁴, R⁶ und R⁷ unabhängig voneinander für Alkylreste mit 1 bis 4 Kohlenstoffatomen, m und n in Summe für 0 oder Zahlen von 1 bis 12 und X für Halogenid, Alkylsulfat oder Alkylphosphat steht.

5. Verwendung nach Anspruch 1, **dadurch gekennzeichnet, dass** als Komponente (a) Esterquats der Formel **(IV)** eingesetzt werden, in der R¹CO für einen Acylrest mit 6 bis 22 Kohlenstoffatomen, R² für Wasserstoff oder R¹CO, R⁶ und R⁷ unabhängig voneinander für Alkylreste mit 1 bis 4 Kohlenstoffatomen und X für Halogenid, Alkylsulfat oder Alkylphosphat steht.

6. Verwendung nach Anspruch 1, **dadurch gekennzeichnet, dass** als Komponente (a) Esterquats der Formel (V) eingesetzt werden, in der R⁸CO für einen gesättigten und/oder ungesättigten ethoxylierten Hydroxyacylrest mit 16 bis 22, vorzugsweise 18 Kohlenstoffatomen sowie 1 bis 50 Oxyethyleneinheiten, A für einen linearen oder verzweigten Alkylenrest mit 1 bis 6 Kohlenstoffatomen, R⁹, R¹⁰ und R¹¹ unabhängig voneinander für Wasserstoff oder eine Alkylgruppe mit 1 bis 4 Kohlenstoffatomen, R¹² für einen Alkylrest mit 1 bis 4 Kohlenstoffatomen oder einen Benzylrest und X für Halogen, Alkylsulfat oder Alkylphosphat steht.

7. Verwendung nach mindestens einem der Ansprüche 1 bis 6, **dadurch gekennzeichnet, dass** als Komponente (a) Esterquats eingesetzt werden, die sich von Fettsäuren mit 16 bis 22 Kohlenstoffatomen ableiten.

8. Verwendung nach mindestens einem der Ansprüche 1 bis 7, **dadurch gekennzeichnet, dass** als Komponente (b) Kondensationsprodukte von C₁₂-C₂₂-Fettsäuren mit Ethylendiamin, Diethylentriamin, Triethylentetramin, Propylendiamin, Dipropylentriamin und/oder Tripropylentetramin eingesetzt werden.

9. Verwendung nach mindestens einem der Ansprüche 1 bis 8, **dadurch gekennzeichnet, dass** als Komponente (b) Kondensationsprodukte von Behensäure mit Diethylentriamin eingesetzt werden.

10. Verwendung nach mindestens einem der Ansprüche 1 bis 9, **dadurch gekennzeichnet, dass** als Komponente (c) Anlagerungsprodukte von durchschnittlich 20 bis 300 Mol Ethylenoxid an primäre C₈-C₂₂-Alkohole oder -Triglyceride eingesetzt werden.

11. Verwendung nach mindestens einem der Ansprüche 1 bis 10, **dadurch gekennzeichnet, dass** als Komponente (c) Anlagerungsprodukte von durchschnittlich 50 bis 200 Mol Ethylenoxid an Ricinusöl eingesetzt werden.

12. Verwendung nach mindestens einem der Ansprüche 1 bis 11, **dadurch gekennzeichnet**, das Mischungen eingesetzt werden, die
(a) 40 bis 65 Gew.-% Esterquats
(b) 10 bis 20 Gew.-% Fettsäureamidoamine und
(c) 15 bis 50 Gew.-% ethoxylierte nichtionische Tenside
mit der Maßgabe enthalten, dass sich die Mengenangaben gegebenenfalls zusammen mit weiteren Hilfs- und Zusatzstoffen zu 100 Gew.-% ergänzen.

## Claims

1. The use of mixtures containing
(a) esterquats,
(b) fatty acid amidoamines and
(c) ethoxylated nonionic surfactants
for the production of high-speed spin finishes.

2. The use claimed in claim 1, **characterized in that** esterquats corresponding to formula (I): in which R¹CO is an acyl group containing 6 to 22 carbon atoms, R² and R³ independently of one another represent hydrogen or have the same meaning as R¹CO, R⁴ is an alkyl group containing 1 to 4 carbon atoms or a (CH₂CH₂O)_{q}H group, m, n and p together stand for 0 or numbers of 1 to 12, q is a number of 1 to 12 and X is halide, alkyl sulfate or alkyl phosphate, are used as component (a).

3. The use claimed in claim 1, **characterized in that** esterquats corresponding to formula **(II)**: in which R¹CO is an acyl group containing 6 to 22 carbon atoms, R² is hydrogen or has the same meaning as R¹CO, R⁴ and R⁵ independently of one another are alkyl groups containing 1 to 4 carbon atoms, m and n together stand for 0 or numbers of 1 to 12 and X stands for halide, alkyl sulfate or alkyl phosphate, are used as component (a).

4. The use claimed in claim 1, **characterized in that** esterquats corresponding to formula **(III):** in which R¹CO is an acyl group containing 6 to 22 carbon atoms, R² is hydrogen or has the same meaning as R¹CO, R⁴, R⁶ and R⁷ independently of one another are alkyl groups containing 1 to 4 carbon atoms, m and n together stand for 0 or numbers of 1 to 12 and X stands for halide, alkyl sulfate or alkyl phosphate, are used as component (a).

5. The use claimed in claim 1, **characterized in that** esterquats corresponding to formula **(IV)**: in which R¹CO is an acyl group containing 6 to 22 carbon atoms, R² is hydrogen or has the same meaning as R¹CO, R⁶ and R⁷ independently of one another are alkyl groups containing 1 to 4 carbon atoms and X is halide, alkyl sulfate or alkyl phosphate, are used as component (a).

6. The use claimed in claim 1, **characterized in that** esterquats corresponding to formula **(V)**: in which R⁸CO is a saturated and/or unsaturated ethoxylated hydroxyacyl group containing 16 to 22 and preferably 18 carbon atoms and 1 to 50 oxyethylene units, A is a linear or branched alkylene group containing 1 to 6 carbon atoms, R⁹, R¹⁰ and R¹¹ independently of one another represent hydrogen or a C₁₋₄ alkyl group, R¹² is a C₁₋₄ alkyl group or a benzyl group and X is halogen, alkyl sulfate or alkyl phosphate, are used as component (a).

7. The use claimed in at least one of claims 1 to 6, **characterized in that** esterquats are derived from C₁₆₋₂₂ fatty acids are used as component (a).

8. The use claimed in at least one of claims 1 to 7, **characterized in that** condensation products of C₁₂₋₂₂ fatty acids with ethylenediamine, diethylenetriamine, triethylenetetramine, propylenediamine, dipropylenetriamine and/or tripropylene tetramine are used as component (b).

9. The use claimed in at least one of claims 1 to 8, **characterized in that** behenic acid/diethylenetriamine condensates as used as component (b).

10. The use claimed in at least one of claims 1 to 9, **characterized in that** products of the addition of on average 20 to 300 mol ethylene oxide onto primary C₈₋₂₂ alcohols or triglycerides are used as component (c).

11. The use claimed in at least one of claims 1 to 10, **characterized in that** products of the addition of on average 50 to 200 mol ethylene oxide onto castor oil are used as component (c).

12. The use claimed in at least one of claims 1 to 11, **characterized in that** mixtures containing
(a) 40 to 65% by weight esterquats,
(b) 10 to 20% by weight fatty acid amidoamines and
(c) 15 to 50% by weight ethoxylated nonionic surfactants,
with the proviso that the quantities shown add up to 100% by weight, optionally together with other auxiliaries and additives, are used.

## Revendications

1. Utilisation de mélanges contenant :
(a) des esters d'ammonium quaternaire,
(b) des amidoamines d'acides gras et
(c) des agents tensioactifs non-ioniques éthoxylés
pour la production de préparations de fibres textiles à grande vitesse.

2. Utilisation selon la revendication 1,
**caractérisée en ce qu'**
on utilise comme composant (a) des esters d'ammonium quaternaire de formule (I) dans laquelle R¹CO représente un radical acyle comportant de 6 à 22 atomes de carbone, R² et R³ représentent indépendamment l'un de l'autre un hydrogène ou R¹CO, R⁴ représente un radical alkyle comportant de 1 à 4 atomes de carbone ou un groupe (CH₂CH₂O)_{q}H, m, n et p valent au total 0 ou des nombres allant de 1à 12, q représente des nombres allant de 1 à 12 et X représente un halogénure, un sulfate d'alkyle ou un phosphate d'alkyle.

3. Utilisation selon la revendication 1,
**caractérisée en ce qu'**
on utilise comme composant (a) des esters d'ammonium quaternaire de formule (II) dans laquelle R¹CO représente un radical acyle comportant de 6 à 22 atomes de carbone, R² représente un hydrogène ou R¹CO, R⁴ et R⁵ représentent indépendamment l'un de l'autre des radicaux alkyle comportant de 1 à 4 atomes de carbone, m et n valent au total 0 ou des nombres allant de 1 à 12 et X représente un halogénure, un sulfate d'alkyle ou un phosphate d'alkyle.

4. Utilisation selon la revendication 1,
**caractérisée en ce qu'**
on utilise comme composant (a) des esters d'ammonium quaternaire de formule (III) dans laquelle R¹CO représente un radical acyle comportant de 6 à 22 atomes de carbone, R² représente un hydrogène ou R¹CO, R⁴, R⁶ et R⁷ représentent indépendamment les uns des autres des radicaux alkyle comportant de 1 à 4 atomes de carbone, m et n valent au total 0 ou des nombres allant de 1 à 12 et X représente un halogénure, un sulfate d'alkyle ou un phosphate d'alkyle.

5. Utilisation selon la revendication 1,
**caractérisée en ce qu'**
on utilise comme composant (a) des esters d'ammonium quaternaire de formule (IV) dans laquelle R¹CO représente un radical acyle comportant de 6 à 22 atomes de carbone, R² représente un hydrogène ou R¹CO, R⁶ et R⁷ représentent indépendamment l'un de l'autre des radicaux alkyle comportant de 1 à 4 atomes de carbone et X représente un halogénure, un sulfate d'alkyle ou un phosphate d'alkyle.

6. Utilisation selon la revendication 1,
**caractérisée en ce qu'**
on utilise comme composant (a) des esters d'ammonium quaternaire de formule (V) dans laquelle R⁸CO représente un radical hydroxyacyle éthoxylé saturé et/ou insaturé comportant de 16 à 22, de préférence 18 atomes de carbone ainsi que de 1 à 50 unités oxyéthylène, A représente un radical alkylène linéaire ou ramifié comportant de 1 à 6 atomes de carbone, R⁹, R¹⁰ et R¹¹ représentent indépendamment les uns des autres un hydrogène ou un groupe alkyle comportant de 1 à 4 atomes de carbone, R¹² représente un radical alkyle comportant de 1 à 4 atomes de carbone ou un radical benzyle et X représente un halogène, un sulfate d'alkyle ou un phosphate d'alkyle.

7. Utilisation selon au moins une des revendications 1 à 6,
**caractérisé en ce qu'**
on utilise comme composant (a) des esters d'ammonium quaternaire qui dérivent d'acides gras comportant de 6 à 22 atomes de carbone.

8. Utilisation selon au moins une des revendications 1 à 7,
**caractérisée en ce qu'**
on utilise comme composant (b) des produits de condensation d'acides gras en C₁₂ à C₂₂ avec l'éthylènediamine, la diéthylènetriamine, la triéthylènetétramine, la propylènediamine, la dipropylènetriamine et/ou la tripropylènetétramine.

9. Utilisation selon au moins une des revendications 1 à 8,
**caractérisée en ce qu'**
on utilise comme composant (b) des produits de condensation de l'acide béhénique avec la diéthylènetriamine.

10. Utilisation selon au moins une des revendications 1 à 9,
**caractérisée en ce qu'**
on utilise comme composant (c) des produits d'addition d'en moyenne 20 à 300 moles d'oxyde d'éthylène sur des alcools ou des triglycérides primaires en C₈ à C₂₂.

11. Utilisation selon au moins une des revendications 1à 10,
**caractérisée en ce qu'**
on utilise comme composant (c) des produits d'addition d'en moyenne 50 à 200 moles d'oxyde d'éthylène sur l'huile de ricin.

12. Utilisation selon au moins une des revendications là 11,
**caractérisée en ce qu'**
on utilise des mélanges qui contiennent
(a) 40 à 65 % en poids d'esters d'ammonium quaternaire
(b) 10 à 20 % en poids d'amidoamines d'acides gras et
(c) 15 à 50 % en poids d'agents tensioactifs non-ioniques éthoxylés,
étant précisé que les indications quantitatives se complètent à 100 %, le cas échéant avec d'autres adjuvants et additifs.
